# EUROPÄISCHE PATENTSCHRIFT

(11) **EP 4 142 527 B1**
(45) Veröffentlichungstag und Bekanntmachung des Hinweises auf die Patenterteilung: **01.05.2024**
(21) Anmeldenummer: 21723109.1
(22) Anmeldetag: 26.04.2021
(51) Int. Cl.: A24D 3/16, A24D 3/04, A24D 3/06

(54) **FILTER ZUR SORPTION VON GESUNDHEITSSCHÄDLICHEN TABAKRAUCHANTEILEN**
FILTER FOR THE SORPTION OF COMPONENTS OF TOBACCO SMOKE WHICH ARE HARMFUL TO HEALTH
FILTRE POUR LA SORPTION DE COMPOSANTS DE FUMÉE DE TABAC QUI SONT NOCIFS POUR LA SANTÉ

(30) Priorität: 28.04.2020 AT 503632020
(43) Veröffentlichungstag der Anmeldung: 08.03.2023
(73) Patentinhaber: ESS Holding GmbH, 4400 Steyr (AT)
(72) Erfinder: ESLAMIAN, Alireza, 4400 Steyr (AT); SCHIFKO, Martin, 4400 Steyr (AT); SALIMI, Mehdi, Zanjan (IR)
(74) Vertreter: Hübscher & Partner Patentanwälte GmbH
(86) Internationale Anmeldenummer: PCT/AT2021/060143
(87) Internationale Veröffentlichungsnummer: WO 2021/217190

(56) Entgegenhaltungen:
- EP-A1- 1 504 682
- WO-A1-2008/150130
- CN-A- 107 951 070
- CN-A- 109 879 664

## Beschreibung

### Technisches Gebiet

Die Erfindung bezieht sich auf einen Filter zur Sorption von gesundheitsschädlichen Tabakrauchanteilen mit zu einer porösen Struktur gebundenen Keramikpartikeln.

### Stand der Technik

Zigarettenfilter werden zum Entfernen von gesundheitsschädlichen Stoffen aus Tabakrauch eingesetzt. Konventionelle Filter bestehen aus Celluloseacetat, einem schwer biologisch abbaubaren Kunststoff. Dies hat den Nachteil, dass nicht ordnungsgemäß entsorgte Zigarettenstummel eine beträchtliche Umweltverschmutzung verursachen und Tiere davon Schaden nehmen können, wenn diese den Zigarettenstummel aufnehmen.

Um diesen Umstand zu umgehen, wurden alternative Materialien für Filter entwickelt. Aus der US2996067 ist ein Filter zur Sorption von gesundheitsschädlichen Stoffen aus zu einer porösen Struktur gebundenen Keramikpartikeln bekannt. Keramikpartikel sind zwar im Wesentlichen in der Natur vorkommende anorganische Stoffe, die im Vergleich zu diversen Kunststoffarten unproblematisch sind, jedoch bleibt dennoch das Problem bestehen, dass solche Filter bei nicht ordnungsgemäßer Entsorgung zu einer Verschmutzung führen.

Aus der US2996067 sind daher Filter bekannt, welche aus Hanf und beispielsweise Baumwolle hergestellt sind. Zwar sind solche Filter biologisch abbaubar, jedoch benötigen solche biologische Abbauprozesse mehrere Tage zum vollständigen Abbau und ein entsprechendes Milieu für die für den Abbau zuständigen Mikroorganismen, das jedoch vor allem im urbanen Bereich nicht vorherrscht.

Weitere Filter, welche Keramikpartikel aufweisen, sind aus EP0539191A1, EP0766929A2, US3428054A und GB1243358A bekannt. In GB1005786A und EP0539191A1 werden Filter offenbart, welche zu einer porösen Struktur gebundene Keramikpartikel umfassen. EP1504682A1 und KR200476478Y1 zeigen Herstellungsverfahren von konventionellen Zigarettenfiltern.

WO008150130 A1 lehrt einen Filter zur Sorption von gesundheitsschädlichen Tabakrauchanteilen, der aus drei Teilfiltern besteht. Das Bindemittel ist vorzugsweise wasserlöslich. WO2008150130 A1 beschreibt auch die Herstellung eines dreifachen Filters, wobei dieser schrittweise, ein Filter nach dem anderen, aufgebaut wird.

### Darstellung der Erfindung

Der Erfindung liegt somit die Aufgabe zugrunde, einen Filter des eingangs geschilderten Art vorzuschlagen, der auch bei einer nicht ordnungsgemäßen Entsorgung innerhalb kurzer Zeit eine Verschmutzung vermeidet, ohne dabei Einbußen hinsichtlich der Sorptionseigenschaft und des Rauchgefühls zu verursachen.

Die Erfindung löst die gestellte Aufgabe dadurch, dass der Filter eine von einem tabakseitigen Abschnitt zu einem gegenüberliegenden mundseitigen Abschnitt abnehmende Wasserlöslichkeit aufweist. Zufolge dieser Maßnahme löst sich der Filter bei Kontakt mit größeren Wassermengen, beispielsweise mit Regen, auf. Ein unerwünschtes Auflösen des Filters bei Speichelkontakt während des Rauchens wird dadurch verhindert, dass die Wasserlöslichkeit zum mundseitigen Abschnitt des Filters abnimmt, wodurch der Filter während des Rauchens seine Sorptionsfähigkeit über die gesamte Filterlänge aufrechterhält. Es kann beispielsweise vorgesehen sein, dass der mundseitige Abschnitt nur schlecht oder nicht wasserlöslich ist. Die Änderung der Wasserlöslichkeit kann abschnittsweise oder kontinuierlich erfolgen. Der mundseitige kann Abschnitt dabei das Ende des Filters umfassen, das vom Mund eines Rauchers umschlossen wird. Der tabakseitige Abschnitt kann das Ende des Filters umfassen, das an den Tabak der Zigarette anschließt. Um die geforderte Wasserlöslichkeit des Filters einstellen zu können, ohne einen aufwändigen Produktionsprozess zu bedingen, wird vorgeschlagen, dass die Keramikpartikel mit einem wasserlöslichen Bindemittel gebunden sind, dessen Massenanteil vom tabakseitigen Abschnitt zum gegenüberliegenden mundseitigen Abschnitt des Filters zunimmt. Bei Kontakt mit größeren Wassermengen geht das Bindemittel in Lösung und die unlöslichen Keramikpartikel werden als Schwebstoffe vom Wasser abtransportiert bzw. sedimentieren als ungiftige anorganische Stoffe. Grundsätzlich kann mit einer Erhöhung des Massenanteils des Bindemittels eine Erniedrigung der Wasserlöslichkeit erzielt werden, sodass bei Kontakt mit grö-βeren Wassermengen zunächst der Abschnitt des Filters mit geringerem Massenanteil des Bindemittels in Lösung geht. Als wasserlösliches Bindemittel kann beispielsweise Stärke eingesetzt werden.

Besonders einfache Fertigungsbedingungen bei ausreichend differenzierter Wasserlöslichkeit des Filters ergeben sich dabei, wenn der Filter wenigstens drei Abschnitte mit voneinander abweichendem und jeweils konstantem Bindemittelanteil umfasst. Dies bedeutet, dass innerhalb eines Abschnittes ein im Wesentlichen gleichbleibender Bindemittelanteil vorgesehen ist. Der mundseitige Abschnitt weist dabei den größten Bindemittelanteil und der tabakseitige Abschnitt den geringsten Bindemittelanteil auf. Der Bindemittelanteil des mittleren Abschnittes liegt zwischen den Bindemittelanteilen der beiden anderen Abschnitte.

Damit sich der Filter bei schwachen Regenschauern vollständig abbauen lässt und dennoch widerstandsfähig gegenüber großen Speichelmengen während dem Rauchen ist, kann der Bindemittelanteil im tabakseitigen Abschnitt in einem Bereich von 1 - 2 Gew%, im wenigstens einen mittleren Abschnitt in einem Bereich von 2 - 3 Gew% und im mundseitigen Abschnitt in einem Bereich von 3 - 4 Gew% liegen. Bei dieser Zusammensetzung löst sich der Filter auch bei besonders langem Rauchen nicht auf. Kommt er jedoch in Kontakt mit größeren Wassermengen, erfolgt eine rasche Auflösung des Bindemittels. Bei dieser Zusammensetzung benötigt ein erfindungsgemäßer Filter mit herkömmlichen Zigarettenfilterdimensionen etwa 20 Sekunden, um in einem mit Wasser befüllten Becher, der mit einem mit 150 Umdrehungen pro Minute versetzten Rührstab ausgestattet ist, vollständig aufgelöst zu werden.

Um eine sichere Bindung der toxischen Stoffe durch den Filter zu ermöglichen, ohne dabei die Abbaubarkeit des Filters und das Rauchgefühl auf negative Weise zu beeinflussen, wird vorgeschlagen, dass die Porosität des Filters vom tabakseitigen Abschnitt zum gegenüberliegenden mundseitigen Abschnitt zunimmt. Durch die geringere Porosität des Filters im tabakseitigen Abschnitt liegt dort eine größere effektive Oberfläche zum Binden der toxischen Stoffe vor. Je weiter der Tabakrauch in Richtung des mundseitigen Abschnittes strömt, desto weniger toxische Stoffe weist dieser aufgrund der Sorption im tabakseitigen Abschnitt auf, sodass die Porosität zugunsten eines widerstandsarmen Anziehens des Rauchers zunehmen bzw. die effektive Oberfläche abnehmen kann, ohne dem Raucher der Gefahr einer Überbelastung an toxischen Stoffen auszusetzen. Die größere Porosität und damit geringere Stabilität am mundseitigen Abschnitt des Filters, der ja eine geringere Wasserlöslichkeit aufweist, hat zudem den positiven Effekt, dass er auf einfache Weise beispielsweise durch eine Druckbelastung pulverisiert werden kann, wodurch auch der schwerer wasserlösliche mundseitige Abschnitt rückstandslos aufgelöst werden kann. Aufgrund der porösen Struktur des Filters kann jedoch nicht nur eine gewünschte Bindung von gesundheitsschädlichen Stoffen erfolgen, sondern zudem das für den Abbau benötigte Wasser eindringen, wodurch der Abbauprozess beschleunigt wird. Unter Porosität wird das Verhältnis von Hohlraumvolumen zu Gesamtvolumen des Filters verstanden.

Damit die Porosität im selben Prozessschritt wie die Wasserlöslichkeit und mit gleicher Genauigkeit eingestellt werden kann, empfiehlt es sich in einer besonders einfach zu fertigenden Ausführungsform der erfindungsgemäßen Vorrichtung, dass der Filter wenigstens drei Abschnitte mit voneinander abweichender und jeweils konstanter Porosität aufweist. Der tabakseitige Abschnitt weist dabei die geringste Porosität und der mundseitige Abschnitt die größte Porosität auf. Die Porosität des mittleren Abschnittes liegt zwischen den Porositäten der beiden anderen Abschnitte.

Es hat sich herausgestellt, dass der erfindungsgemäße Filter ähnliche Eigenschaften hinsichtlich der Sorption gesundheitsschädlicher Stoffe aus dem Tabakrauch und hinsichtlich des Rauchgefühls erzielt, wenn die Porosität im tabakseitigen Abschnitt in einem Bereich von 35 - 50 %, im mittleren Abschnitt in einem Bereich von 50 - 65 % und im mundseitigen Abschnitt in einem Bereich von 65 - 80 % liegt. Die vorgeschlagene Porosität im tabakseitigen Abschnitt im Bereich von 35 - 50 % bietet genug effektive Oberfläche um auch die hohe Konzentration an gesundheitsschädlichen Stoffen im Filter zu Binden. Eine Porosität im Bereich von 65 - 80 % im mundseitigen Abschnitt verursacht einen geringeren Strömungswiderstand für den bereits nahezu vollständig entgifteten Tabakrauch und ermöglicht zudem ein einfaches Pulverisieren durch äußere Kräfte. Die Porosität im Bereich von 50 - 65 % im mittleren Abschnitt stellt einen Kompromiss zwischen effektiver Oberfläche und geringem Strömungswiderstand dar.

Der erfindungsgemäße Filter kann in einem erfindungsgemäßen Verfahren hergestellt werden, wobei nacheinander voneinander abweichende Mischungen umfassend Keramikpartikel, Platzhalterpartikel und wasserlösliches Bindemittel in eine Form verfüllt werden, wonach der Forminhalt gepresst und zur Zersetzung der Platzhalterpartikel und Ausbildung der porösen Struktur gebundener Keramikpartikel erhitzt wird. Die Mischungen können sich hinsichtlich des Bindemittelanteils voneinander unterscheiden, sodass die Mischung zur Ausbildung des mundseitigen Abschnitts des Filters einen größeren Bindemittelanteil als die Mischung zur Ausbildung des tabakseitigen Abschnitts des Filters aufweist. Die Mischungen können sich auch hinsichtlich der Platzhaltpartikelanteils bzw. der Platzhalterpartikelgrößenverteilung unterscheiden, sodass die Mischung zur Ausbildung des mundseitigen Abschnitts des Filters nach Zersetzung der Platzhalterpartikel eine größere Porosität als die Mischung zur Ausbildung des tabakseitigen Abschnitts des Filters nach Zersetzung der Platzhalterpartikel aufweist. Als Platzhalterpartikel kann beispielsweise NH₄HCO₃ eingesetzt werden, das durch Wärmebehandlung in NH₃, H₂O und CO₂ zersetzt wird und unter Ausbildung der porösen Struktur ausgast.

Um einem Raucher ein angenehmes Mundgefühl beim Rauchen zu geben, kann die Elastizität des Filters in Radialrichtung nach innen abnehmen. Durch die elastischere und daher biegeweichere Beschaffenheit am äußeren Mantel des Zigarettenfilters kann ein zu konventionellen Zigarettenfiltern ähnliches haptisches Gefühl erzeugt werden. Der radiale Verlauf der Elastizität kann kontinuierlich, aber auch diskret erfolgen. Besonders einfache Bedingungen für eine Verbesserung des haptischen Mundgefühls ergeben sich dabei, wenn als äußere Filtermantelschicht verfilzte Keramikfasern vorgesehen sind.

Es hat sich herausgestellt, dass sich das Mundgefühl weiter positiv beeinflussen lässt, wenn die Porosität des Filters von einem Filterkern zu einem Filtermantel radial nach außen zunimmt. Durch die geringere Porosität im Filterkern kann eine ausreichend effektive Oberfläche zum Binden der toxischen Stoffe erreich werden. Durch die zunehmende Porosität in Richtung des Filtermantels kann die Beschaffenheit eines konventionellen Zigarettenfilters nachgeahmt werden. Die höhere Porosität am äußeren Filtermantel hat weiter den Vorteil, dass für den Abbau benötigtes Wasser in den Filterkern eindringen kann, wodurch der Abbauprozess beschleunigt wird. Naturgemäß muss die Mischung für den Filtermantel dabei so gewählt werden, dass dieser nicht vom Speichel eines Rauchers während des Rauchvorgangs abgebaut werden kann. Grundsätzlich kann die Änderung der Porosität in diskreten Schritten aber auch kontinuierlich erfolgen.

Eine mögliche Ausgestaltungsform einer sich in Radialrichtung verändernden Porosität kann erreicht werden, wenn zwischen einem Filterkernabschnitt mit einem vorgegebenen Platzhalterpartikelanteil und einem den Filterkern umschließenden Filtermantelabschnitt mit einem höheren Platzhalterpartikelanteil wenigstens ein Zwischenabschnitt vorgesehen ist, dessen Platzhalterpartikelanteil zwischen den Platzhalterpartikelanteilen des Filterkernabschnitts und Filtermantelabschnitts liegt. Mit Filterkernabschnitt, Zwischenabschnitt und Filtermantelabschnitt können in Axialrichtung des Filters verlaufender Abschnitte gemeint sein, welche nur einen Teil oder aber die Gesamtlänge des Filters einnehmen. Es ist somit denkbar, dass die Porosität sowohl in Axialrichtung als auch in Radialrichtung kontinuierlich oder in diskreten Abschnitten variiert.

Ein erfindungsgemäßer Filter kann mit einer Vorrichtung mit einer Stranggießform hergestellt werden, die Einlaufkanäle aufweist, denen in Gießrichtung ein Heizaggregat und eine Trennvorrichtung nachgelagert sind, wobei wenigstens zwei mit Abstand ineinander verlaufende, koaxial zueinander und zur Stranggießform angeordnete Einlaufkanäle für die Stranggießform vorgesehen sind. Dadurch, dass die Einlaufkanäle erfindungsgemäß mit Abstand ineinander verlaufen, kann bei unterschiedlicher Beschickung der Einlaufkanäle mit unterschiedlichen Mischungen ein Filter erzeugt werden, dessen Filterkern andere Materialeigenschaften aufweist als der äußere Filtermantel, wodurch eine in Radialrichtung des Filters variierende Porosität und/oder Wasserlöslichkeit eingestellt werden kann. Durch den Abstand zwischen den ineinander verlaufenden Einlaufkanälen zueinander können die voneinander abweichenden Mischungen durch die zwischen den Einlaufkanalwänden entstehenden Freiräume in die Stranggießform eingebracht werden. Es empfiehlt sich, dass jeder Einlaufkanal mit einer anderen Mischung beschickt wird, sodass durch Zu- bzw. Wegschalten bestimmter Einlaufkanäle die Zusammensetzung des Filters verändert werden kann.

Grundsätzlich kann daher durch die Vorrichtung auch eine in Axialrichtung des Filters variierende Porosität und/oder Wasserlöslichkeit eingestellt werden, wenn die Stranggießform beispielsweise zunächst nur durch einen Einlaufkanal mit einer ersten Mischung und anschließend durch einen anderen Einlaufkanal mit einer zweiten, sich von der ersten Mischung unterscheidenden, Mischung verfüllt wird. Eine andere Möglichkeit zur Steuerung der sich in Radial- oder Axialrichtung ändernden Filterzusammensetzung ergibt sich, wenn die Mischungen mit unterschiedlichen Einlaufgeschwindigkeit aus den Einlaufkanälen in die Stranggießform eintreten. Um trotz eines gewünschten Wasserlöslichkeitsgradienten bzw. einer gewünschten variierenden Porosität einen homogenen Übergang an den Grenzschichten zwischen den aus den Einlaufkanälen bezogenen Mischungen zu erzielen, wird vorgeschlagen, dass die Einlaufkanäle mit größerem Durchmesser die Einlaufkanäle mit kleinerem Durchmesser in Gießrichtung überragen. Die Einlaufkanäle mit dem jeweils größeren Durchmesser spannen auf diese Weise einen Mischbereich auf, in dem sich die Mischungen an deren Übergangsbereichen vermischen können. Konstruktiv günstige Bedingungen ergeben sich, wenn der Einlaufkanal mit dem größten Durchmesser die Stranggießform bildet.

Um den Produktionsdurchsatz der erfindungsgemäßen Filter zu erhöhen, können mehrere parallel zueinander verlaufende Stranggießformen zu einem Stranggießmodul und mehrere Stranggießmodule an einem gemeinsamen Grundkörper angeordnet sein, wobei der Grundkörper für alle Stranggießformen ein Heizaggregat und ein zwischen dem Heizaggregat und den Stranggießformen verlaufendes Rotormesser als Trennvorrichtung aufweist. Auf diese Weise erfolgt eine Parallelisierung des Produktionsprozesses. Aufgrund der Anordnung der Stranggießmodule auf einem gemeinsamen Grundkörper kann ein Heizaggregat und ein Rotormesser für alle Stranggießformen eingesetzt werden, wodurch sich ein besonders energieschonender Herstellungsprozess ergibt.

Mit der erfindungsgemäßen Vorrichtung kann ein Verfahren zur kontinuierlichen Herstellung eines Filters zur Sorption von Tabakrauch durchgeführt werden. Erfindungsgemäß werden zunächst voneinander abweichende Mischungen umfassend Keramikpartikel, Platzhalterpartikel und wasserlösliches Bindemittel durch wenigstens zwei mit Abstand ineinander verlaufende, koaxial zueinander und zu einer Stranggießform angeordnete Einlaufkanäle in die Stranggießform eingebracht, wobei die Einlaufgeschwindigkeiten der voneinander abweichenden Mischungen in den jeweiligen Einlaufkanälen zur Einstellung des Wasserlöslichkeit und/oder der Porosität in Radial- und/oder Axialrichtung des Filters variiert werden, und wonach der Stranggießforminhalt fraktioniert und zur Zersetzung der Platzhalterpartikel und Ausbildung der porösen Struktur gebundener Keramikpartikel erhitzt wird. Soll beispielsweise ein Filter mit einer von einem tabakseitigen Abschnitt zu einem gegenüberliegenden mundseitigen Abschnitt abnehmenden Wasserlöslichkeit hergestellt werden, so kann ein Einlaufkanal mit einer Mischung mit hohem Bindemittelanteil und ein anderer Einlaufkanal mit einer Mischung mit niedrigerem Bindemittelanteil beaufschlagt werden. Zur Erzeugung eines schwerer wasserlöslichen Endes wird zunächst die Einlaufgeschwindigkeit des Einlaufkanals mit der Mischung mit hohem Bindemittelanteil erhöht, während die Einlaufgeschwindigkeit des Einlaufkanals mit der Mischung mit niedrigerem Bindemittelanteil 0 beträgt bzw. niedriger gewählt ist. Soll nun die Wasserlöslichkeit des Filters in Axialrichtung abnehmen, wird die Einlaufgeschwindigkeit des Einlaufkanals mit der Mischung mit hohem Bindemittelanteil erniedrigt und die Einlaufgeschwindigkeit des Einlaufkanals mit der Mischung mit niedrigerem Bindemittelanteil erhöht. Durch die ineinander verlaufenden Einlaufkanäle ist auch ein Ineinanderschichten der Mischungen möglich, wodurch eine Einstellung der Wasserlöslichkeit auch in Radialrichtung ermöglicht wird. Durch die Anordnung der Einlaufkanäle und die Veränderung der Einlaufgeschwindigkeiten kann daher die Wasserlöslichkeit sowohl in Axialrichtung als auch in Radialrichtung eingestellt werden. Selbiges gilt naturgemäß auch für die Porosität. Soll beispielsweise die Porosität des Filters von einem Filterkern zu einem Filtermantel radial nach außen zunehmen, so kann der innere Einlaufkanal mit einer Mischung mit geringerem Platzhaltpartikelanteil bzw. mit kleinere Platzhalterpartikelgrößenverteilung beaufschlagt werden und der äußere Einlaufkanal mit einer Mischung mit größerem Platzhaltpartikelanteil bzw. Platzhalterpartikelgrößenverteilung. Nach dieser Einstellung der Zusammensetzung des Stranggießforminhalts wird dieser durch eine Trennvorrichtung fraktioniert und anschließend erhitzt.

### Kurze Beschreibung der Erfindung

In der Zeichnung ist der Erfindungsgegenstand beispielsweise dargestellt. Es zeigen
- Fig. 1: einen erfindungsgemäßen Filter zur Sorption von Tabakrauch in einer ersten Ausführungsform,
- Fig. 2: einen schematischen Schnitt entlang der Linie II-II der Fig. 1,
- Fig. 3: eine schematische Darstellung einer Vorrichtung zur Durchführung des erfindungsgemäßen Verfahrens für das Verfüllen dreier Mischungen in einer ersten Ausführungsform,
- Fig. 4: eine schematische Darstellung einer Vorrichtung zur Durchführung des erfindungsgemäßen Verfahrens für das Pressen und Heizen in einer ersten Ausführungsform,
- Fig. 5: einen schematischen Querschnitt einer zweiten Ausführungsform eines erfindungsgemäßen Filters,
- Fig. 6: eine teilweise Explosionsdarstellung einer erfindungsgemäßen Vorrichtung zur Herstellung eines erfindungsgemäßen Filters in einer zweiten Ausführungsform und
- Fig. 7: einen schematischen Schnitt durch ein Stranggießmodul der in Fig. 6 dargestellten Vorrichtung in vergrößertem Maßstab.

### Wege zur Ausführung der Erfindung

Ein erfindungsgemäßer in der Fig. 1 dargestellter Filter zur Sorption von Tabakrauch weist einen tabakseitigen Abschnitt 1 und einen mundseitigen Abschnitt 2 auf. Damit der Filter von größeren Wassermengen, nicht aber vom Speichel eines Rauchers abgebaut werden kann, nimmt die Wasserlöslichkeit des Filters vom tabakseitigen Abschnitt 1 zum mundseitigen Abschnitt 2 ab.

Dies kann auf besonders einfache Art und Weise erzielt werden, wenn die Keramikpartikel mit einem wasserlöslichen Bindemittel 3 gebunden sind, dessen Massenanteil vom tabakseitigen Abschnitt 1 zum gegenüberliegenden mundseitigen Abschnitt des Filters 2 zunimmt.

Wie der Fig. 1 zu entnehmen ist, kann die Zunahme des Massenanteils des Bindemittels 3 abschnittsweise erfolgen, wobei der mundseitige Abschnitt 2 den größten Bindemittelanteil und der tabakseitige Abschnitt 1 den geringsten Bindemittelanteil aufweist. Der Bindemittelanteil des mittleren Abschnittes 4 liegt demzufolge zwischen dem Bindemittelanteil des tabakseitigen Abschnitts 1 und des mundseitigen Abschnitts 2. Der Bindemittelanteil innerhalb der jeweiligen Abschnitte 1, 2, 4 ist konstant.

Ein besonders gut abzubauernder Filter ergibt sich, wenn der Bindemittelanteil im tabakseitigen Abschnitt 1 in einem Bereich von 1 - 2 Gew%, im mittleren Abschnitt 4 in einem Bereich von 2 - 3 Gew% und im mundseitigen Abschnitt 2 in einem Bereich von 3 - 4 Gew% liegt.

Wie der Fig. 2 zu entnehmen ist, kann die Porosität vom tabakseitigen Abschnitt 1 zum mundseitigen Abschnitt 2 zunehmen. Die geringe Porosität des tabakseitigen Abschnittes 1 bedingt eine besonders große effektive Oberfläche, wodurch auch hohe Konzentrationen an gesundheitsschädlichen Stoffen aus dem Tabakrauch gebunden werden können. Die Konzentration der toxischen Stoffe nimmt demnach in Richtung des mundseitigen Abschnittes 2 ab, wodurch dort eine höhere Porosität zugunsten geringerer Strömungsverluste vorgesehen sein kann.

Auch die Zunahme der Porosität kann analog zum Bindemittelanteil abschnittsweise erfolgen. Der mundseitige Abschnitt 2 weist die größte Porosität und der tabakseitige Abschnitt 1 die geringste Porosität auf. Die Porosität des mittleren Abschnittes 4 liegt demzufolge zwischen der Porosität des tabakseitigen Abschnittes 1 und des mundseitigen Abschnittes 2. Die Porosität innerhalb der jeweiligen Abschnitte 1, 2, 4 ist konstant.

Eine effektive Bindung der toxischen Stoffe ohne dabei dem Raucher ein ungewohntes Rauchgefühl zu geben, wird erreicht, wenn die Porosität im tabakseitigen Abschnitt 1 in einem Bereich von 35 - 50 %, im mittleren Abschnitt 4 in einem Bereich von 50 - 65 % und im mundseitigen Abschnitt 2 in einem Bereich von 65 - 80 % liegt.

Die Fig. 3 und 4 beziehen sich auf ein Verfahren zur Herstellung des erfindungsgemäßen Filters. Wie in der Fig. 3 dargestellt ist, wird zunächst eine erste Mischung 5a in eine Form 6 verfüllt. Wonach eine zweite Mischung 5b und dritte Mischung 5c in die Form 6 verfüllt werden. Zwischen dem Verfüllen der unterschiedlichen Mischungen 5a, 5b, 5c kann ein etwaiger beim Einfüllen entstandener Schüttkegel 7 geebnet werden. Dies kann beispielsweise durch eine Rüttelplatte 8 erfolgen. Die Mischungen 5a, 5b, 5c umfassen Keramikpartikel, Platzhalterpartikel und wasserlösliches Bindemittel, wobei je Mischung 5a, 5b, 5c der Bindemittelanteil und/oder der Platzhaltpartikelanteil bzw. die Platzhalterpartikelgrößenverteilung variieren kann. Im in der Fig. 2 dargestellten Ausführungsbeispiel weist die Mischung 5a den größten Bindemittelanteil auf und zur Erzeugung einer großen Porosität Platzhalterpartikel mit der größten Partikelgrößenverteilung. Mischung 5a ist demnach zur Ausbildung des mundseitigen Abschnittes 2 vorgesehen. Mischung 5b weist sowohl einen geringeren Bindemittelanteil als auch Platzhalterpartikel mit geringerer Partikelgrößenverteilung als Mischung 5a auf und ist demnach für den mittleren Abschnitt 4 vorgesehen. Mischung 5c weist den geringsten Bindemittelanteil und Platzhalterpartikel mit der geringsten Partikelgrößenverteilung auf und ist zur Ausbildung des tabakseitigen Abschnittes 1 vorgesehen. Naturgemäß kann die Schichtung der Mischungen 5a, 5b, 5c auch in umgekehrter Reihenfolge erfolgen. Auch ein Verfahren mit mehr als drei Mischungen kann vorgesehen sein, wenn eine differenziertere Ausgestaltung der Porosität bzw. der Wasserlöslichkeit gewünscht ist. Die Partikelgrößenverteilung der Platzhalterpartikel können vorzugsweise im Bereich zwischen 15 bis 300 nm liegen. Eine Variation der Porosität kann jedoch auch durch Veränderung des Massenanteils der Platzhalterpartikel bei gleichbleibender Partikelgrößenverteilung erfolgen.

Nach dem Verfüllen werden, wie aus Fig. 4 ersichtlich ist, die geschichteten Mischungen 5a, 5b, 5c durch beispielsweise einen Stempel 9 miteinander verpresst und durch ein Heizaggregat 10 erhitzt. Aufgrund der einwirkenden Wärme werden die Platzhalterpartikel, beispielsweise NH₄HCO₃, als NH₃, H₂O und CO2 in die Gasphase überführt und hinterlassen dadurch Lücken 11 in der porösen Struktur 12, wie dies in Fig. 2 offenbart wird.

Fig. 5 zeigt eine zweite Ausführungsform eines erfindungsgemäßen Filters, bei dem die Elastizität nach innen abnimmt. Darüber hinaus der Filter eine von einem tabakseitigen Abschnitt 1 zu einem gegenüberliegenden mundseitigen Abschnitt 2 abnehmende Wasserlöslichkeit aufweisen. Die radiale Abnahme der Elastizität nach Innen kann auf einfache Weise durch Vorsehen einer elastischen, verfilzten Keramikfaserschicht 13 erfolgen. Eine weitere Möglichkeit liegt vor, wenn die Porosität, also das Volumen der Lücken 11 des Filters von einem Filterkern 14 zu einem Filtermantel 15 radial nach außen zunimmt.

Die Zunahme der Porosität in Radialrichtung nach außen kann diskret erfolgen, indem zwischen einem Filterkernabschnitt 16 mit einem vorgegebenen Platzhalterpartikelanteil und einem den Filterkern 14 umschließenden Filtermantelabschnitt 17 mit einem höheren Platzhalterpartikelanteil wenigstens ein Zwischenabschnitt 18 vorgesehen ist, dessen Platzhalterpartikelanteil zwischen den Platzhalterpartikelanteilen des Filterkernabschnitts 16 und Filtermantelabschnitts 17 liegt.

Fig. 6 zeigt eine erfindungsgemäße Vorrichtung zur Herstellung eines erfindungsgemäßen Filters mit Stranggießformen 19, denen in Gießrichtung 20 eine Trennvorrichtung 21 und ein Heizaggregat 10 nachgelagert sind. Wie aus Fig. 7 ersichtlich ist, weist jede Stranggießform 19 Einlaufkanäle 22 auf, die mit Abstand, also unter Ausbildung eines Zwischenkanals zwischen der Mantelinnenfläche des äu-ßeren Einlaufkanals 22 und der Mantelaußenfläche des inneren Einlaufkanals 22, ineinander verlaufen. Die Stranggießform 19 kann dabei den Einlaufkanal 22 mit dem größten Rohrdurchmesser ausbilden. Die Einlaufkanäle 22 können über unterschiedliche Versorgungskanäle 24, welche die Einlaufkanäle 22 über beispielsweise Pumpen mit unterschiedlichen Mischungen versorgen, strömungsverbunden sein.

Für eine verbesserte Vermischung von durch die unterschiedlichen Einlaufkanäle 22 geförderten Mischungen und zur Einstellung von in Axialrichtung variierenden Materialeigenschaften können die Einlaufkanäle 22 mit größerem Durchmesser die Einlaufkanäle 22 mit kleinerem Durchmesser in Gießrichtung 20 überragen.

Mehrere parallel zueinander verlaufende Stranggießformen 19 können zu einem Stranggießmodul 25 zusammengefasst werden. Wie in Fig. 6 offenbart wird, können vorteilhafterweise eine Vielzahl an Stranggießmodulen 25 an einem Grundkörper 26 angeordnet sein, wobei der Grundkörper 26 mit den Stranggießformen 19 korrespondierende Durchbrüche 27 zum Führen des Stranggießforminhalts bzw. des erhitzten Filters aufweist. Der Grundkörper 26 weist dabei für alle Stranggießformen 19 ein gemeinsames Heizaggregat 10 und ein zwischen dem Heizaggregat 10 und den Stranggießformen 19 verlaufendes Rotormesser als Trennvorrichtung 21 auf. Der Grundkörper 26 kann darüber hinaus auch einen Kühlkörper 28 aufweisen.

Nach der Einstellung der Filterzusammensetzung in der Stranggießform 19 über die Einlaufkanäle 22 wird der Stranggießforminhalt durch die Durchbrüche 27 gedrückt. Während des Durchdrückens wir der Stranggießforminhalt von einer Trennvorrichtung fraktioniert und anschließend durch ein Heizaggregat 10 erhitzt und gehärtet. Anschließend kann noch ein Kühlschritt durch einen Kühlkörper 28 vorgesehen sein.

## Patentansprüche

1. Filter zur Sorption von gesundheitsschädlichen Tabakrauchanteilen mit zu einer porösen Struktur (12) gebundenen Keramikpartikeln, **dadurch gekennzeichnet, dass** der Filter eine von einem tabakseitigen Abschnitt (1) zu einem gegenüberliegenden mundseitigen Abschnitt (2) abnehmende Wasserlöslichkeit aufweist.

2. Filter nach Anspruch 1, **dadurch gekennzeichnet, dass** die Keramikpartikel mit einem wasserlöslichen Bindemittel (3) gebunden sind, dessen Massenanteil vom tabakseitigen Abschnitt (1) zum gegenüberliegenden mundseitigen Abschnitt (2) des Filters zunimmt.

3. Filter nach Anspruch 2, **dadurch gekennzeichnet, dass** der Filter wenigstens drei Abschnitte (1, 2, 4) mit voneinander abweichendem und jeweils konstantem Bindemittelanteil umfasst.

4. Filter nach Anspruch 3, **dadurch gekennzeichnet, dass** der Bindemittelanteil im tabakseitigen Abschnitt (1) in einem Bereich von 1 - 2 Gew%, im wenigstens einen mittleren Abschnitt (4) in einem Bereich von 2 - 3 Gew% und im mundseitigen Abschnitt (2) in einem Bereich von 3 - 4 Gew% liegt.

5. Filter nach einem der Ansprüche 1 bis 4, **dadurch gekennzeichnet, dass** die Porosität des Filters vom tabakseitigen Abschnitt (1) zum gegenüberliegenden mundseitigen Abschnitt (2) zunimmt.

6. Filter nach Anspruch 5, **dadurch gekennzeichnet**, der Filter wenigstens drei Abschnitte (1, 2, 4) mit voneinander abweichender und jeweils konstanter Porosität aufweist.

7. Filter nach Anspruch 6, **dadurch gekennzeichnet, dass** die Porosität im tabakseitigen Abschnitt (1) in einem Bereich von 35 - 50 %, im mittleren Abschnitt (4) in einem Bereich von 50 - 65 % und im mundseitigen Abschnitt (2) in einem Bereich von 65 - 80 % liegt.

8. Filter nach einem der Ansprüche 1 bis 7, **dadurch gekennzeichnet, dass** die Elastizität des Filters in Radialrichtung nach innen abnimmt.

9. Filter nach einem der Ansprüche 1 bis 8, **dadurch gekennzeichnet, dass** die Porosität des Filters von einem Filterkern (14) zu einem Filtermantel (15) radial nach außen zunimmt.

10. Filter nach Anspruch 9, **dadurch gekennzeichnet, dass** zwischen einem Filterkernabschnitt (16) mit einem vorgegebenen Platzhalterpartikelanteil und einem den Filterkern (14) umschließenden Filtermantelabschnitt (17) mit einem höheren Platzhalterpartikelanteil wenigstens ein Zwischenabschnitt (18) vorgesehen ist, dessen Platzhalterpartikelanteil zwischen den Platzhalterpartikelanteilen des Filterkernabschnitts (16) und Filtermantelabschnitts (17) liegt.

11. Verfahren zur Herstellung eines Filters zur Sorption von Tabakrauch, **dadurch gekennzeichnet, dass** nacheinander voneinander abweichende Mischungen (5a, 5b, 5c) umfassend Keramikpartikel, Platzhalterpartikel und wasserlösliches Bindemittel (3) in eine Form (6) verfüllt werden, wonach der Forminhalt gepresst und zur Zersetzung der Platzhalterpartikel und Ausbildung der porösen Struktur (12) gebundener Keramikpartikel erhitzt wird.

12. Vorrichtung zur Herstellung eines Filters nach einem der Ansprüche 1 bis 10 mit einer Stranggießform (19), die Einlaufkanäle (22) aufweist, denen in Gießrichtung (20) ein Heizaggregat (10) und eine Trennvorrichtung (21) nachgelagert sind, **dadurch gekennzeichnet, dass** wenigstens zwei mit Abstand ineinander verlaufende, koaxial zueinander und zur Stranggießform (19) angeordnete Einlaufkanäle (22) für die Stranggießform vorgesehen sind.

13. Vorrichtung nach Anspruch 12, **dadurch gekennzeichnet, dass** die Einlaufkanäle (22) mit größerem Durchmesser die Einlaufkanäle (22) mit kleinerem Durchmesser in Gießrichtung (20) überragen.

14. Vorrichtung nach Anspruch 13, **dadurch gekennzeichnet, dass** mehrere parallel zueinander verlaufende Stranggießformen (19) zu einem Stranggießmodul (25) und dass mehrere Stranggießmodule (25) an einem gemeinsamen Grundkörper (26) angeordnet sind, wobei der Grundkörper (26) für alle Stranggießformen (19) ein Heizaggregat (10) und ein zwischen dem Heizaggregat (10) und den Stranggießformen (19) verlaufendes Rotormesser als Trennvorrichtung (21) aufweist.

15. Verfahren zur kontinuierlichen Herstellung eines Filters zur Sorption von Tabakrauch, **dadurch gekennzeichnet, dass** zunächst voneinander abweichende Mischungen umfassend Keramikpartikel, Platzhalterpartikel und wasserlösliches Bindemittel (3) durch wenigstens zwei mit Abstand ineinander verlaufende, koaxial zueinander und zu einer Stranggießform (19) angeordnete Einlaufkanäle (22) in die Stranggießform (19) eingebracht werden, wobei die Einlaufgeschwindigkeiten der voneinander abweichenden Mischungen in den jeweiligen Einlaufkanälen (22) zur Einstellung des Wasserlöslichkeit und/oder der Porosität in Radial- und/oder Axialrichtung des Filters variiert werden, anschließend der Stranggießforminhalt fraktioniert und zur Zersetzung der Platzhalterpartikel und Ausbildung der porösen Struktur (12) gebundener Keramikpartikel erhitzt wird.

## Claims

1. Filter for sorption of components of tobacco smoke which are harmful to health, comprising ceramic particles bonded to form a porous structure (12), **characterized in that** the filter has decreasing water solubility from a tobacco-side portion (1) to an opposite mouth-side portion (2).

2. Filter according to claim 1, **characterized in that** the ceramic particles are bonded with a water-soluble binder (3), the mass fraction of which increases from the tobacco-side portion (1) to the opposite mouth-side portion (2) of the filter.

3. Filter according to claim 2, **characterized in that** the filter comprises at least three portions (1, 2, 4) with binder content which differs from each other and is constant in each case.

4. Filter according to claim 3, **characterized in that** the binder content in the tobacco-side portion (1) is in a range of 1-2 wt%, in the at least one middle portion (4) in a range of 2-3 wt%, and in the mouth-side portion (2) in a range of 3-4 wt%.

5. Filter according to one of claims 1 to 4, **characterized in that** the porosity of the filter increases from the tobacco-side portion (1) to the opposite mouth-side portion (2).

6. Filter according to claim 5, **characterized in that** the filter has at least three portions (1, 2, 4) with porosity which differs from each other and is constant in each case.

7. Filter according to claim 6, **characterized in that** the porosity in the tobacco-side portion (1) is in a range of 35-50%, in the middle portion (4) in a range of 50-65% and in the mouth-side portion (2) in a range of 65-80%.

8. Filter according to one of claims 1 to 7, **characterized in that** the elasticity of the filter decreases inwardly in the radial direction.

9. Filter according to one of claims 1 to 8, **characterized in that** the porosity of the filter increases radially outwardly from a filter core (14) to a filter shell (15).

10. Filter according to claim 9, **characterized in that** at least one intermediate portion (18) is provided between a filter core portion (16) having a predetermined placeholder particle fraction and a filter shell portion (17) surrounding the filter core (14) and having a higher placeholder particle fraction, the placeholder particle fraction of which intermediate portion (18) lies between the placeholder particle fractions of the filter core portion (16) and filter shell portion (17).

11. Method for producing a filter for sorption of tobacco smoke, **characterized in that** successively mutually different mixtures (5a, 5b, 5c) comprising ceramic particles, placeholder particles and water-soluble binder (3) are filled into a mold (6), whereupon the mold contents are pressed and heated to decompose the placeholder particles and form the porous structure (12) of bonded ceramic particles.

12. Device for producing a filter according to one of claims 1 to 10, comprising a continuous casting mold (19) which has inlet channels (22) downstream of which, in the casting direction (20), a heating unit (10) and a separating device (21) are arranged, **characterized in that** at least two inlet channels (22) for the continuous casting mold are provided, which inlet channels (22) extend at a distance into one another and are arranged coaxially with respect to one another and with respect to the continuous casting mold (19).

13. Device according to claim 12, **characterized in that** the inlet channels (22) with larger diameter project beyond the inlet channels (22) with smaller diameter in the casting direction (20).

14. Device according to claim 13, **characterized in that** a plurality of continuous casting molds (19) extending parallel to one another are formed into a continuous casting module (25), and **in that** a plurality of continuous casting modules (25) are arranged on a common base body (26), wherein the base body (26) comprises, for all the continuous casting molds (19), a heating unit (10) and a rotor blade extending between the heating unit (10) and the continuous casting molds (19) as a separating device (21).

15. Method for the continuous production of a filter for the sorption of tobacco smoke, **characterized in that** initially mixtures differing from one another and comprising ceramic particles, placeholder particles and water-soluble binder (3) are introduced into the continuous casting mold (19) through at least two inlet channels (22) which extend into one another at a distance and are arranged coaxially with one another and with respect to a continuous casting mold (19), wherein the inlet velocities of the mixtures differing from one another in the respective inlet channels (22) are varied to adjust the water solubility and/or the porosity in the radial and/or axial direction of the filter, then the continuous casting mold contents are fractionated and heated to decompose the placeholder particles and form the porous structure (12) of bound ceramic particles.

## Revendications

1. Filtre pour la sorption de composants de fumée de tabac qui sont nocifs pour la santé, comprenant des particules de céramique liées pour former une structure poreuse (12), **caractérisé en ce que** le filtre présente une solubilité dans l'eau décroissante à partir d'une partie côté tabac (1) vers une partie opposée côté bouche (2).

2. Filtre selon la revendication 1, **caractérisé en ce que** les particules de céramique sont liées par un liant soluble dans l'eau (3) dont la fraction en masse augmente à partir de la partie côté tabac (1) vers la partie opposée côté bouche (2) du filtre.

3. Filtre selon la revendication 2, **caractérisé en ce que** le filtre comprend au moins trois parties (1, 2, 4) qui présentent chacune une teneur en liant mutuellement différente mais chaque fois constante.

4. Filtre selon la revendication 3, **caractérisé en ce que** la teneur en liant est comprise à l'intérieur d'une plage de 1 % à 2 % en poids dans la partie côté tabac (1), à l'intérieur d'une plage de 2 % à 3 % en poids dans au moins une partie intermédiaire (4), et à l'intérieur d'une plage de 3 % à 4 % en poids dans la partie côté bouche (2).

5. Filtre selon l'une quelconque des revendications 1 à 4, **caractérisé en ce que** la porosité du filtre augmente à partir de la partie côté tabac (1) vers la partie opposée côté bouche (2).

6. Filtre selon la revendication 5, **caractérisé en ce que** le filtre comprend au moins trois parties (1, 2, 4) qui présentent chacune une porosité mutuellement différente mais chaque fois constante.

7. Filtre selon la revendication 6, **caractérisé en ce que** la porosité est comprise à l'intérieur d'une plage de 35 % à 50 % dans la partie côté tabac (1), à l'intérieur d'une plage de 50 % à 65 % dans la partie intermédiaire (4), et à l'intérieur d'une plage de 65 % à 80 % dans la partie côté bouche (2).

8. Filtre selon l'une quelconque des revendications 1 à 7, **caractérisé en ce que** l'élasticité du filtre diminue dans la direction radiale vers l'intérieur.

9. Filtre selon l'une quelconque des revendications 1 à 8, **caractérisé en ce que** la porosité du filtre augmente radialement vers l'extérieur, à partir du noyau de filtre (14) vers une enveloppe de filtre (15).

10. Filtre selon la revendication 9, **caractérisé en ce qu'**au moins une partie intermédiaire (18) est prévue entre une partie de noyau de filtre (16) qui présente une teneur en particules de maintien d'espacement prédéterminée et une partie d'enveloppe de filtre (17) qui entoure le noyau de filtre (14) et qui présente une teneur en particules de maintien d'espacement plus élevée, et dont la teneur en particules de maintien d'espacement est comprise entre la teneur en particules de maintien d'espacement de la partie de noyau de filtre (16) et la teneur en particules de maintien d'espacement de la partie d'enveloppe de filtre (17).

11. Procédé de fabrication d'un filtre pour la sorption de composants de fumée de tabac, **caractérisé en ce que** des mélanges (5a, 5b, 5c) différents les uns des autres, qui contiennent des particules de céramique, des particules de maintien d'espacement et un liant soluble dans l'eau (3), sont versés successivement dans un moule (6), dans lequel le contenu du moule est ensuite pressé et chauffé de manière à décomposer les particules de maintien d'espacement et à former ainsi la structure poreuse (12) de particules de céramique liées.

12. Dispositif de fabrication d'un filtre selon l'une quelconque des revendications 1 à 10, comprenant un moule de coulée continue (19) qui présente des canaux d'entrée (22) en aval desquels une unité de chauffage (10) et un dispositif de séparation (21) sont agencés dans la direction de la coulée (20), **caractérisé en ce qu'**au moins deux canaux d'entrée (22) sont prévus pour le moule de coulée continue et sont agencés à distance l'un dans l'autre, de façon coaxiale l'un par rapport à l'autre et par rapport au moule de coulée continue (19).

13. Dispositif selon la revendication 12, **caractérisé en ce que** les canaux d'entrée (22) de plus grand diamètre dépassent les canaux d'entrée (22) de plus petit diamètre dans la direction de la coulée (20).

14. Dispositif selon la revendication 13, **caractérisé en ce qu'**il comprend une pluralité de moules de coulée continue (19) qui s'étendent parallèlement les uns aux autres et qui sont agencés de manière à former un module de coulée continue (25), et **en ce qu'**une pluralité de modules de coulée continue (25) sont agencés sur un corps de base commun (26), dans lequel le corps de base (26) est pourvu pour la totalité des moules de coulée continue (19) d'une unité de chauffage (10) ainsi que d'une lame de rotor qui s'étend entre l'unité de chauffage (10) et les moules de coulée continue (19) et qui fait office de dispositif de séparation (21).

15. Procédé de fabrication en continu d'un filtre pour la sorption de composants de fumée de tabac, **caractérisé en ce que** des mélanges différents les uns des autres, qui contiennent des particules de céramique, des particules de maintien d'espacement et un liant soluble dans l'eau (3), sont en premier lieu introduits à l'intérieur d'un moule de coulée continue (19) par l'intermédiaire d'au moins deux canaux d'entrée (22) agencés à distance l'un dans l'autre, de façon coaxiale l'un par rapport à l'autre et par rapport au moule de coulée continue (19), dans lequel les vitesses d'entrée des mélanges différents les uns des autres à l'intérieur des canaux d'entrée respectifs (22) sont modifiées dans le but de régler la solubilité dans l'eau et/ou la porosité dans la direction radiale et/ou axiale du filtre, et dans lequel le contenu du moule de coulée continue est ensuite fractionné et chauffé de manière à décomposer les particules de maintien d'espacement et à former la structure poreuse (12) de particules de céramique liées.
